# DEMANDE DE BREVET EUROPEEN

(11) **EP 1 473 410 A1**
(43) Date de publication de la demande: **03.11.2004**
(21) Numéro de dépôt: 04291148.7
(22) Date de dépôt: 03.05.2004
(51) Int. Cl.: E01C 19/21

(54) **Dispositif pour la réalisation d'un revetement routier**

(30) Priorité: 02.05.2003 FR 0305426
(71) Demandeur: COLAS, 92100 Boulogne-Billancourt (FR)
(72) Inventeur: Tessonneau, Hervé, 69570 Dardilly (FR)
(74) Mandataire: Michelet, Alain

(57) **Abrégé**

L'invention concerne un dispositif (1) pour la réalisation d'un revêtement routier comprenant un moyen (2) de dépôt d'un film de liant sur une chaussée (3), un moyen (4) de dépôt d'une couche de gravillons sur ledit film de liant et au moins un tapis roulant (51, 52).

Selon l'invention, la couche de gravillons est préalablement formée en largeur et en épaisseur sur au moins ledit tapis roulant (51, 52) avant d'être déposée sur le film de liant.

Le dispositif selon l'invention permet de réaliser un revêtement capable de résister durablement à l'usure et de s'intégrer dans un programme de réalisation en zone à trafic intense et rapide, qui impose rapidité d'exécution et un nombre limité de moyens sur chantier.

## Description

La présente invention concerne un dispositif pour la réalisation d'un revêtement routier, entièrement intégré dans un engin à grande cadence. L'invention concerne également un procédé de réalisation d'un revêtement routier mettant en oeuvre le dispositif de l'invention. L'invention est donc dans le domaine technique des travaux publics et plus particulièrement dans le domaine de la réfection et de la construction de chaussées.

Le dispositif de la présente invention peut être appliqué à la rénovation des chaussées que l'usure a rendu glissantes ou à la réalisation de la couche de surface d'une chaussée neuve. Le revêtement obtenu améliore l'adhérence des véhicules à la chaussée.

Plusieurs procédés de réfection des routes devenues glissantes sont connus. Traditionnellement, la réfection des routes glissantes intervient par la mise en oeuvre, sur la chaussée à rénover, d'une couche de matériau enrobé de type béton bitumineux très mince, n'excédant pas 50 kg/m².

Une autre technique consiste à réaliser un enduit superficiel sur la chaussée à rénover. Une ou plusieurs couches de liant sont déposées avec une ou plusieurs couches de gravillons de différentes granularités ; l'enduit obtenu étant ensuite compacté.

Une technique différente consiste à régénérer la texture de la surface supérieure de la chaussée existante par grenaillage à haute pression afin d'effectuer un décapage de surface des granulats de la chaussée à rénover. Toutefois cette technique ne permet de rétablir que provisoirement une adhérence à la chaussée et ne permet pas de travailler à une cadence élevée.

Il existe également une technique de réfection mettant en oeuvre une résine et des agrégats spéciaux. Cependant cette technique n'est pas compatible avec une cadence élevée, compte tenu du nombre d'opérations à réaliser et des délais d'attente nécessaires entre chaque opération. Par ailleurs, cette technique est coûteuse donc peu adaptée à la rénovation de grandes surfaces de chaussée.

D'autres inconvénients ressortent des procédés de réfection des routes décrits ci-dessus. Parmi ceux-ci, on peut citer le fait que ces techniques imposent le déplacement de moyens importants sur les chantiers, ce qui est souvent incompatible avec le maintien d'une circulation, même partielle sur la chaussée en cours de rénovation.

Il est donc souhaitable de disposer d'un dispositif pour la réalisation d'un revêtement routier remédiant aux inconvénients de l'art antérieur et en particulier qui permette de réaliser un revêtement capable de résister durablement à l'usure. Il est intéressant que la mise en oeuvre du dispositif s'intègre dans un programme de réalisation en zone à trafic intense et rapide ce qui impose une grande rapidité d'exécution et un nombre limité de moyens présents sur chantier.

L'invention concerne un dispositif pour la réalisation d'un revêtement routier comprenant un moyen de dépôt d'un film de liant sur une chaussée, un moyen de dépôt d'une couche de gravillons sur ledit film de liant et au moins un tapis roulant.

Selon, l'invention, la couche de gravillons est préalablement formée en largeur et en épaisseur sur au moins ledit tapis roulant (51, 52) avant d'être déposée sur le film de liant.

Le dispositif selon l'invention permet de réaliser un dosage de la quantité de gravillons à déposer sur le film de liant, suffisamment précis pour que l'ensemble des gravillons déposés soient inclus au sein du liant. L'utilisation du dispositif selon l'invention permet ainsi d'éviter un balayage ou une aspiration d'un surplus de gravillons et de limiter ainsi le nombre de moyens présents sur chantier.

Le dispositif de l'invention permet également de réaliser un revêtement de forte adhérence, par la mise en place d'une épaisseur contrôlée d'une couche de gravillons au sein d'un liant. Le revêtement obtenu par la mise en oeuvre du dispositif selon l'invention est utilisable à l'échelle de grandes opérations routières, à des conditions économiques raisonnables, en réalisant en place un revêtement rugueux par incrustation de gravillons dans un film de liant:

La mise en oeuvre du dispositif de l'invention permet ainsi de réaliser un revêtement de manière rapide de sorte que la gêne occasionnée pour les usagers soit de courte durée. La mise en oeuvre de ce dispositif est également compatible avec le dépôt d'une très fine couche de revêtement, de l'ordre de quelques millimètres. Cela permet dans le cas d'une réfection partielle de la chaussée de déposer le revêtement sans avoir recours à un nivellement de celle-ci, la différence de niveau entre la chaussée rénovée et non rénovée étant suffisamment faible pour ne pas gêner ou créer un danger pour les usagers. Parmi les autres avantages du procédé de l'invention, on peut également citer l'obtention d'un revêtement émettant un faible niveau sonore au passage des véhicules. Des avantages identiques en terme de durée, d'importance de chantier et de gêne pour les usagers ressortent de la mise en oeuvre du dispositif et du procédé de l'invention lors de la réalisation d'une chaussée neuve.

Dans des modes de réalisation particuliers du dispositif pouvant être pris isolément ou selon toutes leurs combinaisons techniquement possibles et présentant chacun des avantages spécifiques :
- Le dispositif comprend des moyen d'ajustement de la largeur de la couche de gravillons à déposer sur le film de liant en fonction de la largeur du revêtement routier à réaliser.
- Le dispositif comprend un ensemble de tapis roulants mobiles en rotation autour d'un pivot permettant d'ajuster la largeur de la couche de gravillons à déposer sur le film de liant en fonction de la largeur du revêtement routier à réaliser.
- Chaque tapis roulant comprend des alvéoles destinées à recevoir un volume déterminé de gravillons, l'ajustement de l'épaisseur de la couche de gravillons à déposer sur le film de liant étant réalisé par variation de la vitesse de chaque tapis roulant.
- Chaque tapis roulant est alimenté en gravillons par au moins une buse qui possède une position fonctionnelle ouverte dans laquelle ladite buse alimente le tapis roulant en gravillons et une position non fonctionnelle fermée dans laquelle ladite buse n'alimente pas le tapis roulant en gravillons.
- Chaque alvéole coopère avec chaque buse de manière à ce qu'une même quantité de gravillons soit déposée dans chaque alvéole.
- Le dispositif comprend en outre au moins un moyen de serrage des gravillons déposés au sein du liant, situé en porte à faux arrière dudit dispositif.
- Le dispositif comprend en outre au moins une manche souple assurant le guidage de la couche de gravillons entre le tapis roulant et le moyen de dépôt de la couche de gravillons sur le film de liant.
- La vitesse de défilement de chaque tapis roulant est ajustable en fonction d'un ou de plusieurs paramètres choisis parmi : la vitesse de déplacement du dispositif selon l'invention, l'épaisseur du revêtement à réaliser, le rayon de braquage du dispositif selon l'invention, le nombre de buses mobiles en service.
- Les gravillons déposés ont un diamètre maximal de 6 millimètres.
- Les gravillons déposés ont une résistance au choc (LA) mesurée selon la norme NFP 18573, inférieure à 15.
- Les gravillons déposés ont une résistance à l'usure par frottement (MDE) mesurée selon la norme mesurée selon la norme NFP 18572, inférieure à 10.
- Les gravillons déposés ont un coefficient de polissage accéléré (CPA) mesurée selon la norme NFP 18575, compris entre 0,55 et 0,70.
- Le liant déposé est un liant monocomposant.

L'invention concerne également un procédé de réalisation d'un revêtement routier. comprenant les étapes successives suivantes :
a. le dépôt d'un film de liant sur une chaussée
b. le dépôt d'une couche de gravillons sur ledit film de liant, les étapes (a) et (b) étant réalisées par la mise en oeuvre de deux moyens portés par un même dispositif, de sorte que le dépôt de gravillons suit immédiatement le dépôt de liant.

Selon l'invention, l'étape (a) de dépôt d'un film de liant est précédée d'une étape de formation de ladite couche de gravillons sur au moins un tapis roulant.

Dans un mode de réalisation particulier du procédé selon l'invention :
- Le procédé comprend en outre une étape supplémentaire (c), de serrage du revêtement obtenu à l'issue de l'étape (b).

L'invention concerne enfin un revêtement routier, destiné à recouvrir une chaussée. Selon l'invention, le revêtement comprend un liant et une couche de gravillons incrustée dans ledit liant dont l'adhérence (SRT)mesurée selon la norme NFP 18578 peut atteindre 80 à 85.

Dans un mode de réalisation particulier :
- Le revêtement routier comprend 10% à 30% de liant résiduel en poids du revêtement.

La suite de la description se réfère aux figures annexées qui représentent, respectivement :
Figure 1 : une vue latérale d'une partie d'un dispositif selon l'invention
Figure 2 : une coupe transversale d'un tapis roulant équipant un dispositif selon l'invention.
Figure 3A : un dispositif selon l'invention représenté en coupe, comprenant des tapis roulant en position dépliée.
Figure 3B : un dispositif selon l'invention représenté en coupe, comprenant des tapis roulant en position repliée.
Figure 4 : une vue supérieure d'un dispositif selon l'invention, en cours d'approvisionnement.

Dans la description qui suit ainsi que sur les dessins et afin de leur apporter plus de concision et de clarté, les mêmes chiffres de référence sont utilisés pour désigner des organes ou objets identiques du dispositif objet de l'invention.

La première partie de la description se rapporte au dispositif pour la réalisation d'un revêtement routier selon l'invention, représenté sur les figures 1 à 4. Ce dispositif 1, est composé d'un châssis 10 sur lequel sont disposées une rampe d'injection de liant 2 et une rampe d'injection de gravillons 4 situées à faible distance l'une de l'autre. La distance entre les deux rampes d'injection 2 et 4, est de l'ordre de quelques dizaines de centimètres

Comme cela est représenté sur la figure 1, la rampe d'injection de liant 2 est placée à l'avant de la rampe de d'injection de gravillons 4 sur le châssis 10 de telle manière que lorsque le dispositif est déplacé dans le sens de la flèche 11 représentée sur la figure 1, le dépôt des gravillons se fait sur le film de liant déposé sur une chaussée 3. Pour définir l'orientation des moyens entre eux, l'homme du métier devra se référer au sens de progression du dispositif 1, représenté par la flèche 11 sur la figure 1. Un moyen placé en position « avant » rencontre un point quelconque de la chaussée 1 avant un moyen placé en position « arrière ».

A titre d'exemple, lorsque le dispositif 1 se déplace à une vitesse de 3km/h, le dépôt de la couche de gravillons suit de quelques secondes le dépôt du film de liant. Cet intervalle de temps réduit entre les deux dépôts permet de faciliter la pénétration des gravillons au sein du liant.

Les rampes d'injection 2 et 4 sont placées en porte à faux arrière sur le châssis 10 de manière à ce que l'ensemble des roues 12 du châssis 10 se trouve à l'avant des rampes d'injection 2 et 4 et que le dispositif 1 ne roule pas sur le revêtement fraîchement réalisé.

Le dispositif 1 comprend également plusieurs tapis roulants (51, 52) situés entre une trémie de stockage 13 des gravillons et la rampe d'injection de la couche de gravillons 4.
Chaque tapis roulant (51, 52) comprend des alvéoles 6, en forme de cuvettes concaves arrondies. Les alvéoles 6 coopèrent avec les buses de distribution de gravillons 7 représentées sur la figure 1. Lors de la réalisation d'un revêtement routier, le dispositif 1 se déplace dans le sens de la flèche 11 représentée sur les figures 1 et 5, et une couche de liant est déposée. Dans le même temps, une couche de gravillons est formée en largeur et en épaisseur sur les tapis roulants (51, 52). Les gravillons sont déposés sur les tapis roulants (51, 52) en mouvement par les buses 7 de distribution, elles-mêmes alimentées en gravillons par une trémie de stockage 13. La coopération des buses de distribution 7 et des alvéoles 6, permet de remplir chaque alvéole 6 avec une même quantité de gravillons. Par le terme coopération on comprendra que chaque buse de distribution 7 à une taille et une position lui permettant de racler la surface de chaque alvéole 6 défilant à son niveau. Ainsi, chaque buse de distribution 7 assure un remplissage complet de chaque alvéole 6 jusqu'au bord supérieur de celle-ci. Les gravillons sont ensuite acheminés vers la rampe d'injection de gravillons 4 par les tapis roulants (51, 52). L'extrémité des tapis roulant (51, 52) étant éloignée la rampe d'injection de gravillons 4, une manche souple 9 est intercalée entre ces deux éléments, comme cela est représenté sur la figure 1, pour guider la couche de gravillons formée sur les tapis roulants (51, 52) vers la rampe d'injection de gravillons 4.

De manière à pouvoir régler la largeur de revêtement à réaliser, la largeur de la couche de gravillons à déposer est réglable. Pour cela, le dispositif 1 comprend deux tapis roulants 51 comprenant chacun quatre séries parallèles d'alvéoles 6 séparées par des bandeaux 14, comme cela est représenté sur la figure 2. Chaque série parallèle d'alvéoles 6 possède une buse de distribution 7 correspondante sur la trémie de stockage 13. Pour diminuer la largeur de la couche de gravillons à déposer sur la chaussée, certaines buses de distribution 7 peuvent être fermées. Dans ce cas, la présence des bandeaux 14 sur les tapis roulants 51 permet d'éviter un remplissage partiel de certaines alvéoles 6 qui aurait pour conséquence une variation de la largeur et de l'épaisseur de la couche de gravillons déposée sur le bord du revêtement à réaliser. Avantageusement, ces bandeaux 14 sont placés tous les 20 centimètres sur les tapis roulants 51, de manière à pouvoir faire varier la largeur du dépôt de la couche de gravillons par pas de 20 centimètres en fermant successivement les buses de distribution 7 correspondant à chaque série parallèle d'alvéoles 6. Pour régler la largeur du dépôt de la couche de gravillons, les tapis roulants 51 sont mobiles et sont doublés de tapis 52 fixes comme cela est visible sur les figures 3A et 3B. les tapis 51 sont mobiles en rotation autour d'un pivot 21 représenté sur les figure 1, 3A et 3B. Les tapis roulants 51 comprennent une position fonctionnelle dépliée représentée sur la figure 3A, dans laquelle ils peuvent remplir leur fonction de dépôt d'une couche de gravillons et une position non fonctionnelle repliée représentée sur la figure 3B permettant un déplacement aisé du dispositif entre les chantiers.

La variation de la vitesse des tapis roulants (51, 52) permet de régler la quantité de gravillons déposés de telle manière que l'ensemble des gravillons déposés soient inclus au sein du liant. Aucun surplus de gravillons n'est déposé sur le liant, rendant ainsi l'étape de balayage et d'aspiration des gravillons facultative.

De manière préférée, la vitesse des tapis roulants (51, 52) est variable, et ajustée en fonction d'un ou de plusieurs paramètres choisis parmi : la vitesse de déplacement du dispositif 1 par rapport à la chaussée 3, la largeur de la couche de gravillons à répandre ou le rayon de braquage du dispositif 1 c'est à dire le rayon de la courbe que réalise le dispositif 1 lors de sa progression sur la chaussée 3.

Le dispositif 1 peut comprendre, en outre, une citerne répandeuse de liant 15 d'un type classique permettant l'alimentation de la rampe d'injection de liant 2, en liant. Dans un tel cas, une tuyauterie 16 relie la rampe d'injection de liant 2 à la citerne répandeuse 15 comme cela est représenté sur la figure 1.

La rampe d'injection de liant 2 est d'un type classique, de préférence extensible dans le sens transversal par rapport à la chaussée 1 traitée et comporte des buses d'injection. Ce type de rampe d'injection 2 permettant de déposer un film de liant sur une chaussée est connu de l'homme du métier et ne sera pas décrit en détail.

La rampe d'injection de gravillons 4 est composée d'un ensemble de buses mobiles par lesquelles s'écoulent les gravillons, La modification de la position des buses permet de disposer d'une rampe d'injection 4 extensible dans le sens transversal de la chaussée 1. La possibilité d'extension latérale de la rampe d'injection 4 contribue ainsi à la possibilité de réaliser un revêtement routier selon l'invention, sur une largeur variable de la chaussée 3.

En outre, les deux rampes d'injection 2 et 4 sont mobiles verticalement de manière à ce que des réglages lors de la mise en oeuvre du dispositif de l'invention puissent être réalisés.

Le dispositif 1 comprend en outre un ensemble de rouleaux de serrage 8, à l'arrière des rampes d'injection 3 et 4 comme cela est visible sur les figures 1, 3A et 3B. Cet ensemble de rouleaux 8, est placé de préférence à quelques dizaines de centimètres des rampes d'injection 2 et 4, de préférence, environ 30 centimètres. L'ensemble de rouleaux 8 peut être formé de manière classique de billes ou de pneus, aptes à remplir une fonction de serrage. On entend par serrage, l'action produisant l'incrustation des gravillons dans le liant. Les rouleaux de serrage 8 sont revêtus de caoutchouc vulcanisé afin de permettre une adaptabilité de nivellement avec la couche de gravillons. De manière préférée, les rouleaux de serrage 8 sont montés sur des vérins indépendants 22, ce qui permet aux rouleaux de serrage 8 de s'adapter au profil de la route. Les rouleaux de serrage 8 sont extensibles et comprennent une position fonctionnelle basse, représentée sur la figure 1 dans laquelle ils peuvent compacter les gravillons au sein du liant déposé sur la chaussée. Les rouleaux 8 comprennent également une position non fonctionnelle haute, non représentée sur la figure 1 permettant un déplacement plus aisé du dispositif 1 lorsque celui-ci doit être déplacé entre les chantiers. La position fonctionnelle basse des rouleaux de serrage 8, peut être ajustée grâce aux vérins 22, de manière à ce que les rouleaux de serrage 8 effectuent un serrage d'intensité variable des gravillons au sein du liant.

Comme cela est visible sur la figure 1 et sur les figures 3A et 3B, le dispositif 1 comprend deux séries de rouleaux de serrage 8, dont l'une est extensible dans le sens transversal de la chaussée et assure le serrage du revêtement réalisé, quelle que soit sa largeur.

L'intégration de l'ensemble des moyens nécessaires au serrage des gravillons sur un même châssis 10, permet d'alléger le nombre de moyens nécessaires à la réalisation d'un revêtement routier sur les chantiers, et permet d'obtenir un revêtement directement exploitable après sa réalisation.

Le ravitaillement en gravillons du dispositif 1 est effectué à l'arrêt, comme cela est représenté sur la figure 4. Une ravitailleuse 17 placée derrière le dispositif 1 reconstitue le stock de gravillons de la trémie de stockage 13 grâce à une grue 18.

Le ravitaillement en liant de la citerne répandeuse 15 est également effectué à l'arrêt comme cela est représenté sur la figure 4. Une ravitailleuse 19 placée à l'avant de la citerne répandeuse 15 reconstitue le stock de liant de cette dernière grâce à une liaison 20.

Du fait de la compacité du dispositif 1, le ravitaillement peut se faire sans dépasser la largeur de la partie de la chaussée 3 en cours de rénovation. Cela permet de mettre en oeuvre le dispositif de l'invention en maintenant une circulation partielle, par exemple alternée sur la partie de la chaussée 3 non traitée.

La suite de la description se rapporte au procédé de réalisation d'un revêtement routier selon l'invention, comprenant les étapes successives suivantes :
a. le dépôt d'un film de liant sur une chaussée 1 ; et
b. le dépôt d'une couche de gravillons sur ledit film de liant.
les étapes (a) et (b) étant réalisées par la mise en oeuvre de deux moyens portés par un même dispositif, de sorte que le dépôt de gravillons suit immédiatement le dépôt de liant, caractérisé en ce que l'étape (a) de dépôt d'un film de liant est précédé d'une étape d'ajustement de l'épaisseur de la couche de gravillons à déposer sur le film de liant.

Par le terme « immédiatement », l'homme du métier comprendra que le dépôt de la couche de gravillons, suit de quelques secondes le dépôt du film de liant. La quasi-simultanéité entre le dépôt de la couche de liant et le dépôt de la couche de gravillons, permet d'obtenir une bonne pénétration des gravillons au sein du liant.

Dans un mode de réalisation préféré du procédé, l'étape (b) de dépôt d'une couche de gravillons est suivie d'une étape (c) de serrage du revêtement obtenu à l'issue de l'étape (b). l'étape (c) est réalisée par la mise en oeuvre de rouleaux extensibles 8 portés par le dispositif 1, situés à l'arrière des rampes d'injection 2 et 4, de sorte que l'étape (c) de serrage suit immédiatement l'étape (b) de dépôt de la couche de gravillons sur le film de liant.

Le liant utilisé lors de la mise en oeuvre de l'étape (a) du procédé selon l'invention est un liant de type monocomposant. Par le terme monocomposant l'homme du métier comprendra un liant qui ne nécessite pas d'être formé par un mélange extemporané de plusieurs composants lors de son application. Le liant utilisé peut-être une émulsion et en particulier une émulsion de bitume fortement modifié par l'ajout d'une quantité de polymère pouvant atteindre ou dépasser 5%. Le liant utilisé peut également être une résine. Le liant sera utilisé chaud ou froid. Lorsque le liant est utilisé froid, il sera sous forme d'émulsion dont la teneur en bitume modifié sera égale ou supérieure à 60%.

Un exemple de liant convenant pour la mise en oeuvre du dispositif 1 et du procédé selon l'invention est fourni dans l'exemple 1.

De préférence, la couche de gravillons déposée est composée d'un granulat dont le diamètre est inférieur à 6 millimètres. On peut utiliser par exemple un granulat de type 1/3 ou 2/4. Un exemple de granulat convenant pour la mise en oeuvre du dispositif et du procédé selon l'invention est fourni dans l'exemple 2.

Afin de redonner à une chaussée de bonnes caractéristiques d'adhérence, on met en place le revêtement de forte adhérence de l'invention, sur une épaisseur de préférence inférieure à 6 millimètres ou mieux encore inférieure à 4 millimètres. La faible épaisseur de ce revêtement ne rendra pas la circulation dangereuse par l'apparition d'une différence de niveau entre la partie rénovée et la partie non rénovée de la chaussée. Les caractéristiques d'un revêtement réalisé par la mise en oeuvre du dispositif et du procédé selon l'invention est fourni dans l'exemple 3.

### Exemple 1 : Caractéristiaues d'un liant convenant au dispositif selon l'invention

- Pénétrabilité à 25°C 136 1/10^{ème} mm
- Température de ramollissement Bille-Anneau 67°C
- IP (TBA/P25) +5,7
- Point de Fraas -25°C
- Viscosité à 175°C 270mPas
- Retour élastique 96%
- Force ductibilité 1^{er} pic de N 0,17
   2^{ème} pic de N 0,51
- Allongement maxi en % >1400

### Exemple 2 : Caractéristiques d'un granulat convenant au dispositif selon l'invention

- Une résistance à l'usure par frottement (MDE) mesurée selon la norme NFP 18572, inférieure à 10.
- Un coefficient de polissage accéléré (CPA) mesurée selon la norme NFP 18575, compris entre 0,55 et 0,70.
- Une résistance au choc (LA) mesurée selon la norme NFP
18573, inférieure à 15.

### Exemple 3 : Caractéristiques d'un revêtement selon l'invention:

5 kg/m2 de granulat 1/3 ou 2/4 sont disposés et forment un revêtement de 3 à 4 mm comprenant 10 à 36 % de liant résiduel au sein du revêtement fini. Un tel revêtement possède une adhérence (SRT) mesurée selon la norme NFP 18578 de 80 à 85.

## Revendications

1. Dispositif (1) pour la réalisation d'un revêtement routier comprenant un moyen (2) de dépôt d'un film de liant sur une chaussée (3), un moyen (4) de dépôt d'une couche de gravillons sur ledit film de liant et au moins un tapis roulant (51, 52), **caractérisé en ce que** la couche de gravillons est préalablement formée en largeur et en épaisseur sur au moins ledit tapis roulant (51, 52) avant d'être déposée sur le film de liant.

2. Dispositif (1) pour la réalisation d'un revêtement routier selon la revendication 1, **caractérisé en ce qu'**il comprend des moyen (51, 21) d'ajustement de la largeur de la couche de gravillons à déposer sur le film de liant en fonction de la largeur du revêtement routier à réaliser

3. Dispositif (1) pour la réalisation d'un revêtement routier selon la revendication 1 ou 2, **caractérisé en ce qu'**il comprend un ensemble de tapis roulants (51) mobiles en rotation autour d'un pivot (21) permettant d'ajuster la largeur de la couche de gravillons à déposer sur le film de liant en fonction de la largeur du revêtement routier à réaliser.

4. Dispositif (1) pour la réalisation d'un revêtement routier selon l'une des revendications 1 à 3, **caractérisé en ce que** chaque tapis roulant (51, 52) comprend des alvéoles (6) destinées à recevoir un volume déterminé de gravillons, l'ajustement de l'épaisseur de la couche de gravillons à déposer sur le film de liant étant réalisé par variation de la vitesse de chaque tapis roulant (51, 52).

5. Dispositif pour la réalisation d'un revêtement routier selon l'une des revendications 1 à 4, **caractérisé en ce que** chaque tapis roulant (51, 52) est alimenté en gravillons par au moins une buse (7) qui possède une position fonctionnelle ouverte dans laquelle ladite buse (7) alimente le tapis roulant (51, 52) en gravillons et une position non fonctionnelle fermée dans laquelle ladite buse (7) n'alimente pas le tapis roulant (51, 52) en gravillons.

6. Dispositif (1) pour la réalisation d'un revêtement routier selon la revendication 5, **caractérisé en ce que** chaque alvéole (6) coopère avec chaque buse (7) de manière à ce qu'une même quantité de gravillons soit déposée dans chaque alvéole (6).

7. Dispositif (1) pour la réalisation d'un revêtement routier selon l'une des revendications 1 à 6, **caractérisé en ce qu'**il comprend en outre au moins un moyen de serrage (8) des gravillons déposés au sein du liant, situé en porte à faux arrière dudit dispositif (1).

8. Dispositif (1) pour la réalisation d'un revêtement routier selon l'une des revendications 1 à 7, **caractérisé en ce qu'**il comprend en outre au moins une manche souple (9) assurant le guidage de la couche de gravillons entre chaque tapis roulant (51, 52) et le moyen (4) de dépôt de la couche de gravillons sur le film de liant.

9. Dispositif pour la réalisation d'un revêtement routier selon selon l'une des revendications 5 à 8, **caractérisé en ce que** la vitesse de défilement de chaque tapis roulant (51, 52) est ajustable en fonction d'un ou de plusieurs paramètres choisis parmi : la vitesse de déplacement du dispositif 1, l'épaisseur du revêtement routier à réaliser, le rayon de braquage du dispositif (1), le nombre de buses (7) en service.

10. Dispositif (1) pour la réalisation d'un revêtement routier selon l'une des revendications 1 à 9, **caractérisé en ce que** les gravillons déposés ont un diamètre maximal de 6 millimètres.

11. Dispositif (1) pour la réalisation d'un revêtement routier selon selon l'une des revendications 1 à 10, **caractérisé en ce que** les gravillons déposés ont une résistance au choc (LA) mesurée selon la norme NFP 18573, inférieure à 15.

12. Dispositif (1) pour la réalisation d'un revêtement routier selon l'une des revendications 1 à 11, **caractérisé en ce que** les gravillons déposés ont une résistance à l'usure par frottement (MDE) mesurée selon la norme NFP 18572, inférieure à 10.

13. Dispositif (1) pour la réalisation d'un revêtement routier selon selon l'une des revendications 1 à 12, **caractérisé en ce que** les gravillons déposés ont un coefficient de polissage accéléré (CPA), mesurée selon la norme NFP 18575, compris entre 0,55 et 0,70.

14. Dispositif (1) pour la réalisation d'un revêtement selon l'une des revendications 1 à 13, **caractérisé en ce que** le liant déposé est un liant monocomposant.

15. Procédé de réalisation d'un revêtement routier comprenant les étapes successives suivantes :
a. le dépôt d'un film de liant sur une chaussée (3)
b. le dépôt d'une couche de gravillons sur ledit film de liant, les étapes (a) et (b) étant réalisées par la mise en oeuvre de deux moyens (2, 4) portés par un même dispositif (1), de sorte que le dépôt de gravillons suit immédiatement le dépôt de liant, **caractérisé en ce que** l'étape (a) de dépôt d'un film de liant est précédée d'une étape d'ajustement de l'épaisseur de la couche de gravillons à déposer sur le film de liant.

16. Procédé de réalisation d'un revêtement routier selon la revendication 15, **caractérisé en ce qu'**il comprend en outre une étape supplémentaire (c), de serrage du revêtement obtenu à l'issue de l'étape (b).

17. Revêtement routier destiné à recouvrir une chaussée, **caractérisé en ce qu'**il comprend un liant et une couche de gravillons dont l'adhérence (SRT) mesurée selon la norme NFP 18578 peut atteindre 80 à 85.

18. Revêtement routier selon la revendication 17, **caractérisé en ce qu'**il comprend 10% à 30% de liant résiduel en poids du revêtement.
